# EUROPÄISCHE PATENTSCHRIFT

(11) **EP 0 641 864 B1**
(45) Veröffentlichungstag und Bekanntmachung des Hinweises auf die Patenterteilung: **04.03.1998**
(21) Anmeldenummer: 94202265.8
(22) Anmeldetag: 05.08.1994
(51) Int. Cl.: C22B 1/10, C22B 11/00

(54) **Verfahren zum Rösten refraktärer Golderze**
Process for roasting refractory gold ores
Procédé de grillage de minerais réfractaires contenant de l'or

(30) Priorität: 01.09.1993 DE 4329417
(43) Veröffentlichungstag der Anmeldung: 08.03.1995
(73) Patentinhaber: METALLGESELLSCHAFT AG, 60323 Frankfurt am Main (DE)
(72) Erfinder: Kofalck, Hans-Hermann, D-65795 Hattersheim (DE); Samant, Gurudas, Dr., D-35112 Fronhausen (DE); Sturm, Peter, D-61184 Karben (DE)

(56) Entgegenhaltungen:
- EP-A- 0 501 542
- EP-A- 0 508 542

## Beschreibung

Die Erfindung betrifft ein Verfahren zum Rösten refraktärer Golderze in oxidierender Atmosphäre in einer Wirbelschicht unter Zusatz von Brennstoffen und unter Zufuhr von sauerstoffhaltigem Gas.

Refraktäre Golderze sind solche Erze, die sich nicht direkt mit NaCN laugen lassen und als Goldträger Arsenopyrite oder Pyrite mit mehr oder weniger organischem Kohlenstoff enthalten. Sie haben einen relativ niedrigen Goldgehalt. Für solche Erze ist vor der Cyanidlaugung eine möglichst vollständige Oxidation des Schwefel- und Kohlenstoffgehaltes erforderlich. Diese Oxidation erfolgt durch Röstung mit sauerstoffhaltigen Gasen. Bei vielen refraktären Golderzen reicht der vorhandene Gehalt an Arsenopyrit, Pyrit und organischem Kohlenstoff nicht zur Erzeugung der erforderlichen Reaktionswäre aus, und es muß Brennstoff zugesetzt werden. Eine Vielzahl von refraktären Golderzen muß bei relativ niedriger Temperatur geröstet werden, damit ein gutes Goldausbringen bei der anschließenden Laugung erzielt wird.

Aus der EP-A-0 508 542 ist bekannt, daß Golderze bei einer Temperatur von 475 bis 600°C und insbesondere bei 500 bis 575°C, vorzugsweise bei 500-550°C, geröstet werden sollen, wobei man unter anderem Pyrit zugeben kann. Als Brennstoffzusatz werden Kohle, Butan oder Propan genannt. Die Zündtemperatur soll dem des Propans entsprechen oder niedriger liegen. Propan und Butan werden jedoch nur zu einem unbefriedigenden Teil zu CO₂ und H₂O verbrannt. Bei der Verbrennung entstehen erhebliche Mengen an CO mit einer Zündtemperatur von 600 bis 650°C und H₂ mit einer Zündtemperatur von 560 bis 580°C.

Golderze erfordern eine schonende Röstung, um Erhitzungen an der Partikeloberfläche zu vermeiden. Die Goldausbeute ist u. a. stark von der Rösttemperatur abhängig. Die Rösttemperatur muß unterhalb der Versinterungstemperatur der Bestandteile des jeweiligen Erzes gehalten werden.

Die meisten Golderze weisen niedrige Anteile an Pyrit und/oder anorganischem Kohlenstoff auf. Bedingt durch Wärmeverluste, die beim Aufheizen entstehen, durch Abgasverluste sowie Austragsverluste und dergleichen reicht der im Golderz enthaltene Heizwert nicht aus, um eine autotherme Röstung selbst bei Temperaturen von etwa nur 500°C durchzuführen. Daher ist der Einsatz von zusätzlichem Brennstoff mit einer niedrigen Zünd- und Verbrennungstemperatur erforderlich, um die Goldausbeute nicht zu verringern.

Der Erfindung liegt die Aufgabe zugrunde, einen Brennstoff einzusetzen, der bei niedrigen Temperaturen zuverlässig zündet und bei dessen Verbrennung keine oder niedrige Anteile an CO, H₂ und Kohlenwasserstoffen im Abgas vorhanden sind.

Die Lösung der Aufgabe erfolgt erfindungsgemäß bei dem eingangs genannten Verfahren wobei die Röstung bei Temperaturen von 500 bis 550°C erfolgt dadurch, daß als Brennstoff elementarer Schwefel in die Wirbelschicht zugegeben wird. Der Vorteil des erfindungsgemäßen Verfahrens liegt darin, daß CO, H₂ und Kohlenwasserstoffe bei der Verbrennung von Schwefel nicht gebildet werden.

Schwefel zeigt eine überraschend zuverlässige Zündbereitschaft bei niedrigen Rösttemperaturen und brennt im Temperaturbereich von 200 bis 300°C. Die Zugabe von Schwefel kann durch vorherige Mischung mit dem Golderz oder direkt in die Wirbelschicht erfolgen.

Die Röstung der refraktären Golderze erfolgt in einer klassischen oder in einer zirkulierenden Wirbelschicht. Die sauerstoffhaltigen Gase werden als Fluidisierungsgas unterhalb des Düsenbodens in die Wirbelschicht eingeleitet. Auch ist vorgesehen, daß sauerstoffhaltige Gase zusätzlich als Primär- und Sekundärgas seitlich in den Wirbelschichtreaktor eingeleitet werden können. Die sauerstoffhaltigen Gase sind Luft oder sauerstoffangereicherte Luft.

Eine bevorzugte Ausgestaltung der Erfindung besteht darin, daß als Brennstoff neben dem Schwefel mindestens ein zusätzlicher Brennstoff, ausgewählt aus Kohlenwasserstoffen mit einer C-Atomzahl von 1 bis 16, Alkoholen mit einer C-Atomzahl von 1 bis 6 und einer OH-Gruppenzahl von 1 bis 2, organischen Äthern mit einer C-Atomzahl von 2 bis 8 und einer O-Atomzahl von 1, CS₂ oder H₂S in die Wirbelschicht zugegeben wird. Durch das gemeinsame Verbrennen von Schwefel mit einem oder mehreren dieser zusätzlichen Brennstoffe wird die Zündtemperatur dieser Brennstoffe herabgesetzt, wenn die Zündtemperatur dieser zusätzlichen Brennstoffe höher liegt als die Zündtemperatur des Schwefels. Das bedeutet, daß sie in einem solchen Gemisch schneller zünden und leichter verbrennen. Liegt die Zündtemperatur eines dieser zusätzlichen Brennstoffe niedriger als die Zündtemperatur von Schwefel, so wird die Zündtemperatur im Gemisch mit einem solchen zusätzlichen Brennstoff herabgesetzt.

Im Gemisch mit Schwefel muß die Konzentration der zusätzlichen Brennstoffe höher liegen als die Konzentration für die untere Zündgrenze dieser Brennstoffe. Die untere Zündgrenze eines Brennstoffes bedeutet die Mindestkonzentration, mit der ein Brennstoff im Gasgemisch vorliegen muß, damit noch eine Zündung des Brennstoffes erfolgt. Die zusätzlichen Brennstoffe werden oberhalb ihrer Zündgrenze zugegeben, wenn der Wärmeinhalt im Reaktor nicht ausreicht, um die erforderliche Rösttemperatur zu erreichen. Der Wärmeinhalt im Reaktor ist gegeben durch die in refraktären Golderzen vorhandenen Mengen an Kohlenstoff und Schwefel und durch die Menge des als Brennstoff zugegebenen Schwefels. Die Rösttemperatur kann somit durch Dosierung der zusätzlichen Brennstoffe gesteuert werden. Die zusätzlichen Brennstoffe werden in solchen Mengen zugegeben, daß die Rösttemperatur 550°C nicht übersteigt und das Abgas aus der Wirbelschicht einen H₂-Gehalt von < 10 vppm, vorzugsweise < 5 vppm, einen CO-Gehalt von < 0,1 Vol.-%, vorzugsweise < 100 vppm, und einen Kohlenwasserstoffgehalt von < 100 vppm, vorzugsweise < 50 vppm, aufweist.

Als zusätzliche Brennstoffe werden Kohlenwasserstoffgemische, die als Destillationsfraktionen, wie z. B. Kerosin usw. oder Raffinerie-Abfallprodukte anfallen, verwendet. Neben Kohlenwasserstoffgemischen werden als zusätzliche Brennstoffe auch Alkoholgemische, die bei der Destillation von Äthanol als Abfallprodukte anfallen, verwendet.

Eine bevorzugte Ausgestaltung der Erfindung besteht darin, daß 60 bis 80 % des Golderzes eine Korngröße unter 75 µm aufweisen. Diese Korngröße ergibt besonders gute Ergebnisse. Der Begriff "Korngröße" steht für den mittleren Korndurchmesser d₅₀.

Eine bevorzugte Ausgestaltung der Erfindung besteht darin, daß der O₂-Gehalt in dem Gas, das in die Wirbelschicht eingeleitet wird, 20 bis 50 Vol.-% beträgt. Die sauerstoffangereicherte Luft ergibt eine bessere Zündung des Brennstoffgemisches. Die Verwendung der sauerstoffangereicherten Luft ist besonders wirtschaftlich.

Der Vorteil des Einsatzes der zusätzlichen Brennstoffe liegt darin, daß sie bei niedriger Temperatur weitgehend verbrennen, die Anteile an CO, H₂ und Kohlenwasserstoffen im Abgas sehr niedrig sind und daher nicht durch Nachverbrennung aus dem Abgas entfernt zu werden brauchen. Bei einer nachfolgenden Schwefelsäure-Herstellung ist es günstig, daß die Anteile an CO, H₂ und Kohlenwasserstoffen sehr niedrig sind, da diese Stoffe bei der Oxidation von SO₂ zu SO₃ als Katalysator wirken.

Eine Verfahrensvariante besteht darin, daß ein Teilstrom des Abgases nach der Entstaubung des heißen Abgases abgezweigt und dem Fluidisierungsgas vor der Einleitung in die Wirbelschicht zugemischt wird. Durch die Rückführung eines Teils des Abgases und Vermischen mit dem Fluidisierungsgas wird erreicht, daß das Fluidisierungsgas aufgewärmt wird. Durch die Kreislaufführung eines Teils des Abgases wird eine Anreicherung von SO₂ im Abgas erreicht.

### Beispiel:

Es wurde ein refraktäres Golderz mit einem Goldgehalt von 8 g/t und 1,8 Gew.-% Schwefel, der als Pyrit vorlag, und 0,08 Gew.-% Kohlenstoff eingesetzt. Die Korngröße betrug d₅₀ = 30 µm und 100 % < 200 µm. Das Golderz enthielt 3,3 Gew.-% FeS2 und 0,07 Gew.-% Fe[AsS].

Die Röstanlage war eine zirkulierende Wirbelschichtanlage, hauptsächlich bestehend aus dem Wirbelschichtreaktor, einem Rückführzyklon, der direkt an den Gasaustritt am Oberteil des Reaktors angeschlossen war, und einer Rückführleitung. Der im Zyklon abgeschiedene Feststoff wurde über die Rückführleitung in den Reaktor zurückgeführt. In den Wirbelschichtreaktor wurde ein Gemisch aufgegeben, das 50 g Schwefel pro kg Erz enthielt, und es wurden 40 kg/h des Gemisches über eine Fall-Leitung dem Wirbelschichtreaktor aufgegeben. Der Schwefel hatte die folgende Zusammensetzung:

| | |
|---|---|
| S | 98 Gew.-%, |
| Verunreinigungen | 2 Gew.-%. |

In den Windkasten des Wirbelschichtreaktors wurden 22 Nm³/h lufthaltiges Trägergas mit 32 Vol.-% O₂ eingeleitet, das durch zurückgeführtes Abgas 7 Vol.-% SO₂ enthielt und eine Temperatur von 400°C hatte. Das Trägergas strömte durch die Öffnungen des Anströmbodens. Die Temperatur im Reaktor betrug 520°C. Das Röstgas hatte einen Gehalt von 12,7 Vol.-% SO₂, 0,1 Vol.-% CO₂, 5 vppm CO und 24,2 Vol.-% O₂. Die Gehalte an H₂ und Kohlenwasserstoffen lagen unterhalb der Nachweisgrenze von 1 vppm. Das Röstgut hatte einen Schwefelgehalt von < 0,04 Gew.-% und einen Kohlenwasserstoffgehalt von < 0,01 Gew.-%. Bei der Weiterverarbeitung wurde eine Goldausbeute von 96 % erzielt.

## Patentansprüche

1. Verfahren zum Rösten refraktärer Golderze in oxidierender Atmosphäre in einer Wirbelschicht unter Zusatz von Brennstoffen und unter Zufuhr von sauerstoffhaltigem Gas, wobei die Röstung bei Temperaturen von 500 bis 550°C erfolgt, dadurch gekennzeichnet, daß als Brennstoff elementarer Schwefel in die Wirbelschicht zugegeben wird.

2. Verfahren nach Anspruch 1, dadurch gekennzeichnet, daß als Brennstoff neben Schwefel mindestens ein zusätzlicher Brennstoff, ausgewählt aus Kohlenwasserstoffen mit einer C-Atomzahl von 1 bis 16, Alkoholen mit einer C-Atomzahl von 1 bis 6 und einer OH-Gruppenzahl von 1 bis 2, organischen Äthern mit einer C-Atomzahl von 2 bis 8 und einer O-Atomzahl von 1, CS₂ oder H₂S in die Wirbelschicht zugegeben wird.

3. Verfahren nach Anspruch 1 oder 2, dadurch gekennzeichnet, daß 60 bis 80 % des zu röstenden Golderzes eine Größe unter 75 µm aufweisen.

4. Verfahren nach einem der Ansprüche 1 bis 3, dadurch gekennzeichnet, daß der O₂-Gehalt des Gases, das in die Wirbelschicht eingeleitet wird, 20 bis 50 Vol.-% beträgt.

5. Verfahren nach einem der Ansprüche 1 bis 4, dadurch gekennzeichnet, daß die Röstung in einer zirkulierenden Wirbelschicht erfolgt.

## Claims

1. A method for roasting refractory gold ores in an oxidising atmosphere in a fluidised bed with the addition of fuels and with oxygen-containing gas being supplied, the roasting being effected at temperatures of 500 to 550°C, characterised in that elemental sulphur is added to the fluidised bed as fuel.

2. A method according to Claim 1, characterised in that at least one additional fuel, selected from hydrocarbons having a number of carbon atoms from 1 to 16, alcohols having a number of carbon atoms from 1 to 6 and a number of OH groups from 1 to 2, organic ethers having a number of carbon atoms from 2 to 8 and a number of O atoms of 1, CS₂ or H₂S is added to the fluidised bed as fuel in addition to sulphur.

3. A method according to Claim 1 or 2, characterised in that 60 to 80% of the gold ore to be roasted has a size of less than 75 µm.

4. A method according to one of Claims 1 to 3, characterised in that the O₂ content of the gas which is introduced into the fluidised bed is 20 to 50% by volume.

5. A method according to one of Claims 1 to 4, characterised in that the roasting is effected in a circulating fluidised bed.

## Revendications

1. Procédé pour la calcination de minerais d'or réfractaires dans une atmosphère oxydante en lit fluidisé avec addition de combustibles et apport de gaz oxygéné, dans lequel la calcination a lieu à des températures de 500 à 550°C, caractérisé en ce qu'on ajoute, à titre de combustible, du soufre élémentaire dans le lit fluidisé.

2. Procédé selon la revendication 1, caractérisé en ce qu'on ajoute dans le lit fluidisé, comme combustible, outre du soufre, au moins un combustible supplémentaire choisi parmi des hydrocarbures contenant de 1 à 16 atomes de carbone, des alcools contenant de 1 à 6 atomes de carbone et de 1 à 2 groupes OH, des éthers organiques contenant de 2 à 8 atomes de carbone et un atome d'oxygène, CS₂ ou H₂S.

3. Procédé selon la revendication 1 ou 2, caractérisé en ce que le minerai d'or à calciner présente, à concurrence de 60 à 80%, une granulométrie inférieure à 75 µm.

4. Procédé selon l'une quelconque des revendications 1 à 3, caractérisé en ce que la teneur du gaz en O₂ que l'on introduit dans le lit fluidisé, s'élève de 20 à 50% en volume.

5. Procédé selon l'une quelconque des revendications 1 à 4, caractérisé en ce qu'on effectue la calcination dans un lit fluidisé en circulation.
